# FASCICULE DE BREVET EUROPEEN

(11) **EP 0 718 411 B1**
(45) Date de publication et mention de la délivrance du brevet: **09.02.2000**
(21) Numéro de dépôt: 95402752.0
(22) Date de dépôt: 07.12.1995
(51) Int. Cl.: C21D 8/04

(54) **Procédé de fabrication d'une bande d'acier destinée à la fabrication par emboutissage et ré-emboutissage de récipients en acier**
Verfahren zum Herstellen von Stahlband zum Tiefziehen von Stahldosen
Process for producing steel strip for deep drawing and redrawing of steel cans

(30) Priorité: 21.12.1994 FR 9415350
(43) Date de publication de la demande: 26.06.1996
(73) Titulaire: SOLLAC S.A., 92800 Puteaux (FR)
(72) Inventeur: Ouvrard, Jacques, F-44100 Nantes (FR); Chauvire, Michel, F-44220 Coueron (FR); Jouvenel, Jean-Claude, F-44160 Basse-Indre (FR)
(74) Mandataire: Ventavoli, Roger

(56) Documents cités:
- EP-A- 0 524 162
- EP-A- 0 574 814
- EP-A- 0 581 629
- DE-C- 4 319 431
- FR-A- 1 438 853
- FR-A- 2 115 285
- JOM, vol. 44, no. 1, Janvier 1992 WARRENDALE US, pages 17-21, XP 000562415 J.R. FEKETE ET AL 'Advanced Sheet Steels for Automotive Applications'

## Description

L'invention concerne un procédé de fabrication d'une bande d'acier destinée à la fabrication par emboutissage et ré-emboutissage de récipients en acier.

Pour la fabrication de boîtes en acier et notamment de boîtes destinées à contenir des boissons on utilise des bandes laminées à froid en acier à bas carbone ou à ultra bas carbone qui sont transformées par emboutissages/ré-emboutissage. Les bandes sont obtenues à partir de bandes laminées à chaud qui sont laminées à froid une première fois puis recuites puis laminées à froid une seconde fois, le second laminage à froid se fait en une seule passe qui produit une réduction d'épaisseur d'environ 40 %. Les bandes ainsi obtenues ont une épaisseur supérieure ou égale à 0,18 mm , une résistance à la traction inférieure à 600 MPa, et une aptitude à l'emboutissage satisfaisante. Un tel procédé est divulgué EP524162A2.

Cependant, afin de réduire l'épaisseur des parois des récipients en acier fabriqués par emboutissage/ré-emboutissage, on essaye de fabriquer des bandes en acier laminées à froid dont l'épaisseur est inférieure à 0,18 mm et dont la résistance à la traction est supérieure à 600 MPa. Pour cela, soit on augmente le taux de réduction réalisé au cours du deuxième laminage à froid, soit on augmente la teneur en Carbone ou la teneur en Manganèse de l'acier. Une technique pareille est divulguée dans EP581629A1. Mais ces deux techniques ont l'inconvénient de détériorer l'aptitude à l'emboutissage des bandes, si bien qu'elles ne sont pas satisfaisantes.

Le but de la présente invention est de proposer un procédé pour la fabrication de bandes en acier laminées à froid, ayant une bonne aptitude à l'emboutissage en conferrant un coefficient d'anisotropie r compris entre 1.5 et 2.5 tout en ayant une résistance à la traction supérieure à 600 MPa et une épaisseur inférieure à 0,18 mm.

A cet effet l'invention à pour objet un procédé de fabrication d'une bande d'acier destinée à la fabrication par emboutissage et ré-emboutissage de récipients en acier selon lequel :
- on approvisionne une bande en acier du type ultra-bas carbone, laminée à chaud,
- on effectue un premier laminage à froid de la bande pour obtenir une ébauche,
- on soumet l'ébauche à un recuit,
- et on effectue un deuxième laminage à froid en au mois deux passes.

De préférence, au cours du deuxième laminage à froid, on effectue une réduction d'épaisseur d'au moins 35 %.

Le deuxième laminage à froid peut comporter deux passes, et dans ce cas, lors de la première passe on effectue une réduction d'épaisseur d'au moins 25 % et au cours de la deuxième passe, une réduction d'épaisseur d'au moins 5 %.

De préférence la réduction d'épaisseur réalisée au cours du deuxième laminage à froid est compris entre 38 % et 47 %, et le recuit est effectué souvent entre 600°C et 700°C, le recuit peut être effectué en continu.

Pour mettre en oeuvre le procédé il est préférable d'utiliser un acier du type ultra-bas carbone, dont la composition chimique, en poids, comprend :
C ≤ 0,006%
Si ≤ 0,02%
0,15% ≤ Mn ≤ 0,35%
S ≤ 0,015%
P ≤ 0,015%
N ≤ 0,006%
0,02% ≤ Al ≤ 0,06%
le reste étant du fer et des impuretés résultant de l'élaboration.

L'invention concerne également une bande en acier du type ultra-bas carbone pour la fabrication par emboutissage/ré-emboutissage de récipients en acier dont :
- l'épaisseur est inférieure à 0.18 mm,
- la résistance à la rupture est supérieure ou égale à 600 MPa,
- le taux de cornes C est compris entre 0 et -0,4,
- le coefficient d'anisotropie r est compris entre 1,5 et 2,5, de préférence voisin de 2.

L'épaisseur de la bande peut être inférieure à 0,17 mm.

La bande peut être constituée d'un acier dont la composition chimique est telle que :
0,03% ≤ C ≤ 0,06%
Si ≤ 0,03%
0,15% ≤ Mn ≤ 0,35%
S ≤ 0,03%
P ≤ 0,02%
N ≤ 0,008%
0,02% ≤ Al ≤ 0,06%
le reste étant du fer et des impuretés résultant de l'élaboration.

Afin d'être mieux comprise, l'invention va maintenant être décrite plus en détail, mais de façon non limitative.

Les inventeurs ont constaté de façon tout à fait inattendue que, lorsque on fabrique une bande laminée à froid en acier du type ultra bas carbone, obtenue à partir de bandes laminées à chaud laminées à froid une première fois puis recuites puis laminées à froid une seconde fois, et lorsque le second laminage à froid est effectué en deux passes au lieu d'une seule passe, il était possible d'obtenir tout à la fois, une épaisseur faible, une résistance mécanique élevée et une bonne aptitude à l'emboutissage.

Par faible épaisseur on entend une épaisseur inférieure à 0,20 mm, et de préférence inférieure à 0,17 mm ; par résistance mécanique élevée on entend une résistance à la traction supérieure à 600 MPa ; par bonne aptitude à l'emboutissage, on entend, un taux de corne C compris entre 0 et -0,4 , et un coefficient d'anisotropie r voisin de 2 (compris entre 1,5 et 2,5).

Pour fabriquer une telle bande , on utilise un acier à ultra bas carbone de composition chimique, en poids:
C ≤ 0,006%
Si ≤ 0,02%
0,15% ≤ Mn ≤ 0,35%
S ≤ 0,015%
P ≤ 0,015%
N ≤ 0,006%
0,02% ≤ Al ≤ 0,06%
le reste étant du fer et des impuretés résultant de l'élaboration.

Avec cet acier on fabrique, de façon connue, une bande laminée à chaud qui en suite est laminée à froid pour obtenir une bande laminée à froid, (ébauche), d'épaisseur comprise entre 0,2 mm et 0,3 mm. Cette ébauche est alors recuite en continu entre 600°C et 700°C et de préférence entre 630°C et 680°C. On fait alors subir à l'ébauche recuite un deuxième laminage à froid comportant au mois deux passes réalisées sur un laminoir continu. Le taux de réduction de la première passe doit être supérieure à 30 % et le taux de réduction de la deuxième passe doit être supérieur à 5 % ; le taux de réduction total doit être compris entre 35 % et 50 % , et de préférence entre 40 % et 45 %. On obtient ainsi des bandes laminées à froid particulièrement aptes à la fabrication par emboutissage/ré-emboutissage de récipients en acier du type boîtes pour boissons, dont les caractéristiques son indiquées ci dessus.

A titre de premier exemple, on à fabriqué une bande d'épaisseur 0,16 mm, avec un acier de composition chimique:
C = 0,002%
Si = 0,003%
Mn = 0,208%
S = 0,012%
P = 0,01%
N =0,005%
Al = 0,025%
le reste étant du fer et des impuretés résultant de l'élaboration.

Le recuit à été réalisé à 650°C ; lors du deuxième laminage à froid, la réduction au cours de la première passe était 30% et au cours de la deuxième passe la réduction était 10%.

La résistance à la traction de la bande était de 675 MPa, le taux de cornes mesuré par la méthode d'anisotropie magnétique était de -0,36 et le taux d'anisotropie r mesuré par la méthode de texture RX était de 2,01.

A titre de deuxième exemple, on a fabriqué une bande d'épaisseur 0,16 mm, avec un acier de composition chimique:
C = 0,002%
Si = 0,002%
Mn = 0,218%
S = 0,009%
P = 0,006%
N = 0,005%
Al = 0,027%
le reste étant du fer et des impuretés résultant de l'élaboration.

Le recuit à été réalisé à 650°C ; lors du deuxième laminage à froid, la réduction au cours de la première passe était 30% et au cours de la deuxième passe la réduction était 8%.

La résistance à la traction de la bande était de 635 MPa, le taux de cornes mesuré par la méthode d'anisotropie magnétique était de -0,25 et le taux d'anisotropie r mesuré par la méthode de texture RX était de 2

A titre de troisième exemple, on a fabriqué une bande d'épaisseur 0,16 mm, avec un acier bas carbone de composition chimique:
C = 0,03%
Si = 0,009%
Mn = 0,197%
S = 0,012%
P = 0,0 1%
N = 0,006%
Al = 0,022%
le reste étant du fer et des impuretés résultant de l'élaboration.

Le recuit à été réalisé à 650°C ; lors du deuxième laminage à froid, la réduction au cours de la première passe était 20% et au cours de la deuxième passe la réduction était 10%.

La résistance à la traction de la bande était de 626 MPa, le taux de cornes mesuré par la méthode d'anisotropie magnétique était de -0,42 et le taux d'anisotropie r mesuré par la méthode texture RX était de 1,5.

A titre de comparaison, on a fabriqué une bande d'épaisseur 0,16 mm, avec un acier de composition chimique:
C = 0,002%
Si = 0,003%
Mn = 0,208%
S = 0,012%
P = 0,01%
N = 0,005%
Al = 0,03%
le reste étant du fer et des impuretés résultant de l'élaboration.

Le recuit à été réalisé à 650°C ; le deuxième laminage à froid, à été réalisé en une seule passe dont le taux de réduction était 45%.

La résistance à la traction de la bande était de 599 MPa, le taux de cornes mesuré par la méthode d'anisotropie magnétique était de -0,34 et le taux d'anisotropie r mesuré par la méthode de texture RX était de 2,09.

Toujours à titre de comparaison, on à fabriqué une bande d'épaisseur 0,16 mm, avec un acier de composition chimique:
C = 0,035%
Si = 0,09%
Mn = 0,197
S = 0,12%
P = 0,01%
N = 0,006%
Al = 0,021 %
le reste étant du fer et des impuretés résultant de l'élaboration.

Le recuit à été réalisé à 650°C ; le deuxième laminage à froid, à été réalisé en une seule passe dont le taux de réduction était 30%.

La résistance à la traction de la bande était de 599 MPa, le taux de cornes mesuré par la méthode d'anisotropie magnétique était de -0,46 et le taux d'anisotropie r mesuré par la méthode de texture RX était de 1,5.

Les exemples selon l'invention est combinent une résistance à la traction et des taux de cornes et des coefficients d'anisotropie qui montrent bien l'avantage de l'invention par rapport aux exemples de l'art antérieur donnés à titre de comparaison.

## Revendications

1. Procédé de fabrication d'une bande d'acier destinée à la fabrication par emboutissage et ré-emboutissage de récipients en acier, selon lequel :
- on approvisionne une bande en acier du type ultra-bas carbone, laminée à chaud,
- on effectue un premier laminage à froid de la bande pour obtenir une ébauche,
- on soumet l'ébauche à un recuit,
- et on effectue un deuxième laminage à froid,
caractérisé en ce que le deuxième laminage à froid est effectué en au mois deux passes, de manière à obtenir une bande d'épaisseur inférieure à 0,18 mm, ayant une résistance à la rupture supérieure ou égale à 600 MPa et un coefficient d'anisotropie r compris entre 1,5 et 2,5.

2. procédé selon la revendication 1 caractérise en ce que, au cours du deuxième laminage à froid, on effectue une réduction d'épaisseur d'au moins 35 %.

3. Procédé selon la revendication 1 ou la revendication 2 caractérisé en ce que au cours du deuxième laminage à froid qui comporte deux passes, lors de la première passe on effectue une réduction d'épaisseur d'au moins 25 % et au cours de la deuxième passe, une réduction d'épaisseur d'au moins 5 %

4. Procédé selon l'une quelconque des revendications 1 à 3, caractérisé en ce que la réduction d'épaisseur réalisée au cours du deuxième laminage à froid est compris entre 38 % et 47 %.

5. Procédé selon l'une quelconque des revendications 1 à 4, caractérisé en ce que le recuit est effectué entre 600 °C et 700 °C.

6. Procédé selon l'une quelconque des revendications 1 à 5, caractérisé en ce que le recuit est effectué en continu.

7. Procédé selon l'une quelconque des revendications 1 à 6, caractérisé en ce que l'acier du type ultra-bas carbone comprend en sa composition chimique, en poids:
C ≤ 0,006%
Si ≤ 0,02%
0,15% ≤ Mn ≤ 0,35%
S ≤ 0,015%
P ≤ 0,015%
N ≤ 0,006%
0,02% ≤ Al ≤ 0,06%
le reste étant du fer et des impuretés résultant de l'élaboration.

8. Bande en acier du type ultra-bas carbone pour la fabrication par emboutissage/ré-emboutissage de récipients en acier caractérisé en ce que :
- son épaisseur est inférieure à 0.18 mm,
- sa résistance à la rupture est supérieure ou égale à 600 MPa,
- son taux de cornes C est compris entre 0 et -0,4,
- son coefficient d'anisotropie r est compris entre 1,5 et 2,5.

9. Bande selon la revendication 8 caractérisée en ce que son épaisseur est inférieure à 0,17 mm.

10. Bande selon l'une quelconque des revendications 8 ou 9 caractérisée en ce qu'elle est constituée d'un acier dont la composition chimique est telle que :
C ≤ 0,006%
Si ≤ 0,02%
0,15% ≤ Mn ≤ 0,35%
S ≤ 0,015%
P ≤ 0,015%
N ≤ 0,006%
0,02% ≤ Al ≤ 0,06%
le reste étant du fer et des impuretés résultant de l'élaboration.

## Claims

1. Process for manufacturing a steel strip intended for the manufacture of steel containers by drawing and redrawing, according to which:
- a strip made of steel of the ultralow carbon type, hot-rolled, is supplied,
- a first cold rolling of the strip is performed in order to obtain a blank,
- the blank is subjected to an annealing operation, and
- a second cold rolling is performed,
characterized in that the second cold rolling is performed in at least two passes, so as to obtain a strip whose thickness is less than 0.18 mm, having a tensile strength greater than or equal to 600 MPa and an anisotropy coefficient r of between 1.5 and 2.5.

2. Process according to Claim 1, characterized in that during the second cold rolling a thickness reduction of at least 35% is made.

3. Process according to Claim 1 or Claim 2, characterized in that during the second cold rolling, which comprises two passes, a thickness reduction of at least 25% is made in the first pass and a thickness reduction of at least 5% is made in the second pass.

4. Process according to any one of Claims 1 to 3, characterized in that the thickness reduction made during the second cold rolling is between 38% and 47%.

5. Process according to any one of Claims 1 to 4, characterized in that the annealing is performed between 600°C and 700°C.

6. Process according to any one of Claims 1 to 5, characterized in that the annealing is performed continuously.

7. Process according to any one of Claims 1 to 6, characterized in that the steel of the ultralow carbon type comprises in its chemical composition, by weight:
C ≤ 0.006%
Si ≤ 0.02%
0.15% ≤ Mn ≤ 0.35%
S ≤ 0.015%
P ≤ 0.015%
N ≤ 0.006%
0.02% ≤ Al ≤ 0.06%
the balance being iron and impurities resulting from the smelting operation.

8. Strip made of steel of the ultralow carbon type for the manufacture of steel containers by drawing/ redrawing, characterized in that:
- its thickness is less than 0.18 mm,
- its tensile strength is greater than or equal to 600 MPa,
- its earring coefficient C is between 0 and -0.4,
- its anisotropy coefficient r is between 1.5 and 2.5.

9. Strip according to Claim 8, characterized in that its thickness is less than 0.17 mm.

10. Strip according to either of Claims 8 and 9, characterized in that it consists of a steel the chemical composition of which is such that:
C ≤ 0.006%
Si ≤ 0.02%
0.15% ≤ Mn ≤ 0.35%
S ≤ 0.015%
P ≤ 0.015%
N ≤ 0.006%
0.02% ≤ Al ≤ 0.06%
the balance being iron and impurities resulting from the smelting operation.

## Patentansprüche

1. Verfahren zum Herstellen eines Stahlbandes, das zur Herstellung von Stahlbehältern mittels Tiefziehen und Napfziehen dient, wobei:
- ein warmgewalztes Stahlband mit äußerst niedrigem Kohlenstoffgehalt bereitgestellt wird,
- ein erster Kaltwalzvorgang des Bandes durchgeführt wird, um einen Rohling zu erhalten,
- der Rohling einem Ausglühen unterworfen wird
- und ein zweiter Kaltwalzvorgang durchgeführt wird,
dadurch gekennzeichnet, dass der zweite Kaltwalzvorgang mit wenigstens zwei Durchläufen durchgeführt wird, dergestalt, dass ein Band erhalten wird, dessen Dicke kleiner als 0,18 mm ist, dessen Bruchfestigkeit größer oder gleich 600 MPa ist und dessen Anisotropiekoeffizient r zwischen 1,5 und 2,5 liegt.

2. Verfahren nach Anspruch 1, dadurch gekennzeichnet, dass während des zweiten Kaltwalzvorgangs eine Dickenverringerung von wenigstens 35 % erfolgt.

3. Verfahren nach Anspruch 1 oder 2, dadurch gekennzeichnet, dass während des zweiten Kaltwalzvorgangs mit den beiden Durchläufen während des ersten Durchlaufs eine Dickenverringerung von wenigstens 25 % und während des zweiten Durchlaufs eine Dickenverringung von wenigstens 5 % erfolgt.

4. Verfahren nach einem der Ansprüche 1 bis 3, dadurch gekennzeichnet, dass die während des zweiten Kaltwalzvorgangs erfolgte Dickenverringerung zwischen 38 % und 47 % beträgt.

5. Verfahren nach einem der Ansprüche 1 bis 4, dadurch gekennzeichnet, dass das Ausglühen zwischen 600°C und 700°C durchgeführt wird.

6. Verfahren nach einem der Ansprüche 1 bis 5, dadurch gekennzeichnet, dass das Ausglühen kontinuierlich durchgeführt wird.

7. Verfahren nach einem der Ansprüche 1 bis 6, dadurch gekennzeichnet, dass der Stahl mit äußerst niedrigem Kohlenstoffgehalt die folgende chemische Zusammensetzung in Gewichtsprozent aufweist:
C ≤ 0,006 %
Si ≤ 0,02 %
0,15 % ≤ Mn ≤ 0,35 %
S ≤ 0,015 %
P ≤ 0,015 %
N ≤ 0,006 %
0,02 % ≤ Al ≤ 0,06 %
Rest Eisen und aus der Verarbeitung stammende Verunreinigungen.

8. Stahlband mit äußerst niedrigem Kohlenstoffgehalt zur Herstellung von Stahlbehältern durch Tiefziehen/Napfziehen, dadurch gekennzeichnet, dass:
- seine Dicke weniger als 0,18 mm beträgt,
- seine Bruchfestigkeit größer oder gleich 600 MPa ist,
- sein Grad der Zipfeligkeit C zwischen 0 und -0,4 liegt,
- sein Anisotropiekoeffizient r zwischen 1,5 und 2,5 liegt.

9. Band nach Anspruch 8, dadurch gekennzeichnet, dass seine Dicke kleiner als 0,17 mm ist.

10. Band nach einem der Ansprüche 8 oder 9, dadurch gekennzeichnet, dass es aus einem Stahl besteht mit der folgenden chemischen Zusammensetzung:
C ≤ 0,006 %
Si ≤ 0,02 %
0,15 % ≤ Mn ≤ 0,35 %
S ≤ 0,015 %
P ≤ 0,015 %
N ≤ 0,006 %
0,02 % ≤ Al ≤ 0,06 %
Rest Eisen und aus der Verarbeitung stammende Verunreinigungen.
